# EUROPÄISCHE PATENTSCHRIFT

(11) **EP 0 584 709 B1**
(45) Veröffentlichungstag und Bekanntmachung des Hinweises auf die Patenterteilung: **21.10.1998**
(21) Anmeldenummer: 93113207.0
(22) Anmeldetag: 18.08.1993
(51) Int. Cl.: C11D 3/37, C11D 3/00

(54) **Verwendung von wasserlöslichen Copolymeren auf Basis von Acrylamidoalkylensulfonsäure als Waschmittelzusatz**
Use of water soluble copolymers based on acrylamidoalkylenesulfonic acids as detergent additives
Utilisation de copolymères d'acides acrylamidoalkylènesulphoniques en tant qu'additifs pour détergents

(30) Priorität: 22.08.1992 DE 4227912
(43) Veröffentlichungstag der Anmeldung: 02.03.1994
(73) Patentinhaber: Clariant GmbH, 65929 Frankfurt am Main (DE)
(72) Erfinder: Antwerpen, Werner, D-65824 Schwalbach/Ts. (DE); Hille, Martin, Dr., D-65835 Liederbach (DE); Reinhardt, Gerd, Dr., D-65779 Kelkheim (DE)

(56) Entgegenhaltungen:
- EP-A- 0 113 048
- EP-A- 0 506 613

## Beschreibung

Das heutzutage in Haushalt und Industrie gewaschene Waschgut besteht aus einheitlichen oder, besonders im Haushalt, größtenteils aus verschiedenen Fasertypen, insbesondere aus natürlichen Fasern, vornehmlich Baumwolle und Wolle, aus regenierten Cellulosefasern, z.B. Viskose, aus synthetischen Fasern, z.B. Polyester, Polyamid und Polyacrylnitril, und aus Mischungen solcher Fasern. Im Gegensatz zur sogenannten "Weißwäsche", welche aus ungefärbten Textilien besteht, ist die sogenannte "Buntwäsche" aus gefärbten Textilien meist in verschiedenen Farbtönen und Farbtiefen, von hell bzw. pastell bis dunkel zusammengesetzt. Es ist selbstverständlich, daß in einem Waschgang Haushaltbuntwäsche Textilien mit den verschiedensten Farbechtheiten vorhanden sein können. EP-A-0 506 613 veröffertlicht am 30.09.92, beschreibt Gleitmittel, die aus einem Gemisch von Polyethylenglykoldi-Fettsäureester und einem Copolymer aus einer ungesättigten Carbonsäure, einer sulfonierten Monovinylverbindung und gegebenenfalls N-Vinylpyrrolidon oder einem N-vinylsubstituierten Amid bestehen, und zum Waschen von Textilien eingesetzt werden. In EP-A- 0 113 048 ist ein Verfahren zur Herstellung von pulverförmigen Polymerisaten auf Basis von wasserlöslichen ethylenisch ungesättigten Monomeren beschrieben. Die so erhaltenen Polymerisate werden als Mahlhilfsmittel und Dispergiermittel für Pigmente und als Inkrustierungs- und Vergrauungsinhibitoren für Waschmittel verwendet.

Falls dabei die Färbungen nicht genügend waschecht sind, kommt es während des Waschprozesses zum Ablösen von Farbstoffen oder von Farbstoffabbauprodukten und zum Abbluten davon in die Waschflotte. Durch das Neuaufziehen dieser abgelösten (abgebluteten) Bestandteile auf die mitgewaschenen anderen Textilien resultiert ein "Anschmutzen", eine Nuancenverschiebung und/oder eine Fleckenbildung durch abgebluteten, eventuell ungleichmäßig verteilten, neu-aufgezogenen Farbstoff oder Farbstoffabbauprodukte. Das Ablösen und/oder Zersetzen von Farbstoff einer nicht genügend echten Färbung wird z.B. durch höhere Temperaturen, wiederholte Waschoperationen, Flottenverhältnis von Waschflotte zu Waschgut, Zusammensetzung der eingesetzten Waschmittel und deren Konzentration in der Waschflotte begünstigt, wobei auch der Typ der verwendeten Waschmaschinen und Waschprogramme einen Einfluß auf das Ablösen von Farbstoff bzw. Farbstoffabbauprodukten einer nicht genügend "haushaltwäschegerechten" Färbung haben können, z.B. bedingt durch die mechanische Beanspruchung des Waschgutes während des Waschens etc. Als weitere Gründe für einen Echtheitsabfall können auch die verwendete Wasserqualität (z.B. durch Chlorgehalt), die Zusammensetzung bestimmter Zusätze für die pflegeleichte Handhabung und die Qualität und Struktur des Textilmaterials bzw. der Fasern genannt werden. Als Beispiel für das genannte sei Waschgut aus Cellulosefasern, vor allem die Baumwolle genannt; dieses wird meistens mit Direktfarbstoffen, Reaktivfarbstoffen, Schwefelfarbstoffen, Küpenfarbstoffen oder Naphtholfarbstoffen gefärbt, hauptsächlich mit Direktfarbstoffen oder Reaktivfarbstoffen. Sowohl Färbungen mit Direktfarbstoffen als auch Färbungen mit Reaktivfarbstoffen auf Cellulose neigen beim wiederholten Washen zu mehr oder weniger ausgeprägtem "Abbluten" in die Waschflotten - in den Waschflotten befinden sich folglich beispielsweise unfixierter Farbstoff, hydrolysierter Farbstoff und/oder abgespaltener Farbstoff - was zu den oben geschilderten Problemen führt.

Die Farbübertragungsreaktion wird häufig in zwei Teilschritte untergliedert:
- Ablösung der Farbstoffpartikel von der Textilfaser
- Redeposition auf einer anderen Stelle des Waschgutes.

Zur Verhinderung dieser Reaktion sind in der Literatur verschiedene Vorschläge beschrieben.

Zum einen ist es möglich, den Farbstoff, während er in der Waschflotte gelöst vorliegt, oxidativ zu zerstören. Bei Verwendung herkömmlicher Vollwaschmittel stellt dies kein Problem dar, da diese meist ein Bleichsystem bestehend aus Perborat und einem Persalzaktivator, wie Tetraacetylethylendiamin, TAED, enthalten. Die sich daraus bildende Peressigsäure zerstört die gelösten Farbstoffe vollständig, bevor ein Aufziehen auf die Faser möglich ist. Nachteilig ist jedoch dabei, daß bei reaktiven Perborataktivatoren auch zu Farbschäden durch Ausbleichen der Textilfarben kommen kann.

Neben Bleichaktivatoren sind auch Enzyme mit peroxidasischen Eigenschaften für diese Anwendungen geeignet (CA-A-2 067 748).

Eine andere Möglichkeit zur Verhinderung der Farbübertragung ist das Einarbeiten polymerer Farbübertragungsinhibitoren in die Waschmittelformulierung. In diesem Falle werden die abgelösten Farbstoffpartikel in der Waschlauge durch das Polymer komplexiert und stabilisiert und somit ein Wiederaufziehen auf die Faser verhindert.

Als bevorzugte Inhibitoren werden Homopolymere des Vinylimidazols und Vinylpyrrolidons eingesetzt.
CA-A-0 094 635 beschreibt Waschmittelformulierungen mit verminderter Farbübertragung während des Waschvorganges, die Polyvinylpyrrolidon (PVP) enthalten.
Aus DE-A-38 03 630 sind Waschmittelzusätze zur Vermeidung der Farbübertragung während des Waschens bekannt, die Polymere auf der Basis von N-Vinylpyrrolidon, N-Vinylimidazol oder N-Vinyloxazolidon enthalten.
Die DE-A-37 11 299 offenbart mit Vinylestern gepfropfte Polyvinylpyrrolidone als Vergrauungsinhibitoren für Synthesefasern enthaltende Textilien.

Nachteilig an diesen polymeren Farbübertragungsinhibitoren ist ihre oftmals geringe Löslichkeit, insbesondere bei modifizierten Polyvinylpyrrolidonen, die eine Einarbeitung in flüssige Waschmittelformulierungen erschwert.

Gegenstand der Erfindung ist die Verwendung wasserlöslicher Copolymere auf Basis von Acrylamidoalkylensulfonsäuren, Vinylacetamid und gegebenenfalls weiteren Monomeren, enthaltend
5 - 90 Gew.-% Struktureinheiten der Formel worin
- R¹: Wasserstoff oder Methyl,
- R²: C₂-C₁₀-Alkylen, bevorzugt C₂-C₆-Alkylen, besonders bevorzugt C₄-Alkylen und
- Me: Ammonium oder ein Alkalimetallion bedeutet,
5 - 95 Gew.-% Struktureinheiten der Formel worin R³ und R⁴ unabhängig voneinander Wasserstoff, Methyl oder Ethyl oder R³ und R⁴ zusammen eine Propylengruppe, die unter Einschluß eines Restes einen Pyrrolidonrest bildet, bedeuten,
0 - 90 Gew.-% Struktureinheiten der Formel ${\text{-CH = CH - CH}}_{\text{2}} \text{-} {\text{N}}^{+} {\text{R}}^{\text{5}} {\text{R}}^{\text{6}} {\text{-CH}}_{\text{2}} {\text{-CH = CH-X}}^{\text{-}}$worin
X ein Halogen, vorzugsweise Chlorid
R⁵ und R⁶ unabhängig voneinander C₁-C₆-Alkyl, vorzugsweise C₁-C₃-Alkyl, insbesondere Methyl oder Ethyl bedeuten und
0 - 90 Gew.-% Struktureinheiten der Formel

- CHR⁷ - CHR⁸ -

worin
- R⁷: Waserstoff oder Methyl und R⁸CONH₂, CON(CH₃)₂, Cyano, SO₃H, SO₃Me, C₆H₄SO₃H, C₆H₄SO₃Me, CH₂SO₃H, CH₂SO₃Mr, COOH, COOMe oder eine Estergruppe COOR, wobei R für C₁-C₁₅-Alkyl, vorzugsweise C₁-C₈-Alkyl steht, als Waschmittelzusatz zur
Verhinderung des Wiederaufziehens von abgelösten Farbstoffen und Farbstoffabbauprodukten.

Bevorzugte wasserlösliche Copolymere bestehen aus
40 - 90 Gew.-% Struktureinheiten der Formel (I),
10 - 60 Gew.-% Struktureinheiten der Formel (II) und
0 - 40 Gew.-% Struktureinheiten der Formel (III).

Geeignete Copolymere enthalten die Monomeren 2-Acrylamido-2-methylpropansulfonsäure (AMPS), Diallyldimethylammoniumchlorid (DADMAC), N-Vinyl-N-methylacetamid (VIMA), N-Vinylpyrrolidon (VIPY), Acrylamid (AM), Vinylacetamid (VA) und Vinylformamid (VF).

Beispielhaft sind Copolymere mit 40 - 70 Gew.-% 2-Acrylamido-2-methylpropansulfonsäure-(3), 10 - 30 Gew.-% Vinylacetamid und 0 - 60 Gew.-% Acrylamid oder 5 - 60 Gew.-% 2-Acrylamido-2-methyl-propansulfonsäure oder Vinylsulfonsäure, 2 - 20 Gew.-% Vinylacetamid und 45 - 90 Gew.-% Acrylamid.

Die gewichtsgemittelten Molekulargewichte $\overline{\text{M}}$_{w} der eingesetzten Copolymeren betragen 50 000 bis 20·10⁶. Die Molekulargewichte $\overline{\text{M}}$_{w} für Copolymere mit niederem Molekulargewicht liegen im Bereich zwischen 50 000 und 3·10⁶, vorzugsweise 200 000 - 10⁶. Copolymere mit hohem Molekulargewicht besitzen Molekulargewichte $\overline{\text{M}}$_{w} im Bereich von mehr als 3·10⁶ bis 20·10⁶.

Unter den vorstehend beschriebenen Copolymeren finden bevorzugt Copolymere Verwendung, die unter dem Warenzeichen ®Hostamer und ®Hostadrill (Hoechst AG, DE) erhältlich sind. Gegenstand der Erfindung sind auch Waschmittel, die diese Copolymeren enthalten, wobei diese Waschmittel frei sind von mit C₈-C₂₆-Fettsäuren veresterten Polyolen.

Die Waschmittel können sowohl industrielle Waschmittel als auch Haushaltswaschmittel sein. Hierzu zählen insbesondere pulverförmige und flüssige Vollwaschmittel, pulverförmige und flüssige Feinwaschmittel, Maschinengeschirrspülmittelbooster, wie Fleckensalze und -pasten sowie Wäschenachbehandlungsmittel (Formspüler und Weichspüler). Die wesentlichste Komponente der Waschmittel sind die waschaktiven Tenside, welche vornehmlich (a) anionische, nicht-ionogene und/oder zwitterionische waschaktive Tenside sind.

Die anionischen waschaktiven Tenside sind vornehmlich Sulfonate, wie Alkylarylsulfonate, z.B. Dodecylbenzolsulfonat, Alkylsulfonate und Alkenylsulfonate, und Sulfate, z.B. Alkylsulfate, Sulfate ethoxylierter Amide, Ester von α-Sulfofettsäuren oder noch Seifen von natürlichen, gegebenenfalls modifizierten oder synthetischen Fettsäuren, wobei die anionaktiven Tenside vorteilhaft in Salzform vorliegen, z.B. als Alkalimetallsalz (Natrium, Kalium), als Ammoniumsalz oder als Salz organischer Basen, insbesondere Monoethanolamin-, Diethanolamin- oder Triethanolaminsalze. Weiterhin zählen zu den anionischen Tensiden Sulfosuccinate, Alkylethersulfate, Alkylethercarboxylate und Fettsäurekondensationsprodukte, wie sie üblicherweise in Wasch- und Reinigungsformulierungen Verwendung finden.

Als nicht-ionogene waschaktive Tenside kommen vornehmlich Polyethylenglykolether höherer Alkohole oder Alkylphenole, Polyethylenglykolester von Fettsäuren und Polyoxyethylierungsprodukte von Fettsäureamiden in Betracht. Die Fettreste bzw. Alkyl- und Alkylenreste in den obengenannten Tensiden bzw. Alkoholen oder Fettsäuren enthalten beispielsweise 8 - 20 Kohlenstoffatome; Aryl steht vornehmlich für Phenyl; die Polyethylenglykolketten können beispielsweise 3 - 80 Ethylenoxygruppen enthalten und gegebenenfalls aus Propylenoxyeinheiten bestehen. Typische nicht-ionogene Tenside sind Alkylpolyethoxilate, Alkylpolyglycoside, Glucamide, Alkylamin-N-oxide, Alkylphosphinoxide und Kondensationsprodukte aus Fettalkoholen mit Ethylenoxid und Propylenoxid.

Bevorzugt als (a) unter den anionischen Tensiden sind die Alkylbenzolsulfonate, die Alkansulfonate, die Alkylsulfonate und die Seifen und unter den nicht-ionogenen Tensiden die Alkylpolyglykolether.

Beispiele zwitterionischer Tenside sind Derivate aliphatischer quaternärer Ammonium-, Phosphonium- und Sulphoniumverbindungen, wie sie aus US-A-3 925 262 und US-A-3 929 678 bekannt sind.

Je nach Einsatzgebiet und Verwendungszweck der Waschmittel können diese beispielsweise allein aus den Komponenten (a), wie oben beschrieben, bestehen (z.B. für industrielle Zwecke) oder noch einen oder mehrere weiter Zusätze enthalten (z.B. auch für industrielle Zwecke oder insbesondere für Haushaltswaschmittel), wobei im wesentlichen die folgenden Zusätze genannt werden können:
(b) Sequestriermittel
(c) Enzyme
(d) Bleichmittel - gegebenenfalls zusammen mit üblichen Bleichzusätzen, insbesondere (d₁) Aktivatoren und/oder (d₂) Stabilisatoren
(e) Waschalkalien
(f) Schmutzträger.

Als Sequestriermittel (b) können übliche komplexbildende Substanzen genannt werden, beispielsweise Aminopolyacetate (insbesondere Nitrilotriacetat oder Ethylendiamintetraacetat, Aminopolymethylenphosphate, Natriumtriphosphat, Natriumtripolyphosphate, Natriumaluminiumsilikate, Natriumsilikat, Magnesiumsilikat, Zeolith A, Polyacrylate (z.B. Ammoniumpolyacrylate), Poly-α-hydroxyacrylate und Salze von Hydroxycarbonsäuren (z.B. Natriumcitrat, Natriumtartrat und Natriumgluconat).

Als Enzyme (c) können beispielsweise die üblichen Proteasen, Lipasen und Amylasen erwähnt werden.

Als Bleichmittel (d) können übliche Peroxyverbindungen genannt werden, beispielsweise Perborate, Percarbonate, Perphosphate oder Peroxide, insbesondere als Alkalimetallsalze oder, besonders in Flüssigformulierungen, auch Wasserstoffperoxid. Als Stabilisatoren für die Perverbindungen können beispielsweise die obengenannten Sequestriermittel in Frage kommen, und als gegebenenfalls vorhandene Aktivatoren können übliche Carbonsäuren oder Amidoderivate erwähnt werden.

Als Waschalkalien (e) können übliche Basen verwendet werden, beispielsweise Ammonium- oder Alkalimetallsilikate, -phosphate, -carbonate, -borate oder - hydroxide; die obigen jeweiligen alkalischen Perverbindungen können gegebenenfalls auch als Waschalkalien wirken.

Als gegebenenfalls vorhandene Schmutzträger (f) kommen übliche Substanzen in Betracht, insbesondere Benzotriazole, Ethylenthioharnstoff, Celluloseether (z.B. Carboxymethylcellulose) oder Polyvinylpyrrolidone.

Gegebenenfalls können die Waschmittel noch weitere Zusätze enthalten, beispielsweise Entschäumer (oder Schaumstabilisatoren), Duftstoffe, Desinfektionsmittel, Puffersalze, Aktivchlor freisetzende Verbindungen, Korrosionsschutzmittel, Lösungsmittel, Lösungsvermittler, Ausrüstungs- oder Trägerstoffe, Konservierungsmittel und sonstige Elektrolyten (beispielsweise Natriumsulfat).

Die mengenmäßigen Zusammensetzungen der Waschmittel können je nach Hersteller und Zweckbestimmung weit schwanken.

Die erfindungsgemäß verwendeten Polyvinylalkohole können einzeln in die Waschflotten gegeben werden oder können gewünschtenfalls in die Waschmittel eingearbeitet werden.

Das Waschen erfolgt vornehmlich unter schwach-sauren bis deutlich basischen Bedingungen, vorteilhaft bei pH-Werten im Bereich von 6 - 12, vorzugsweise 7 - 10. Die erfindungsgemäßen Zusätze werden vorteilhaft in Konzentrationen von 0,05 bis 10 g/l, vorzugsweise 0,5 bis 4 g/l wäßrige Waschflotte eingesetzt. Der Gehalt dieser Verbindungen in der Waschmittelformulierung liegt vorteilhaft im Bereich von 0,2 bis 10 Gew.-%, bevorzugt 1 - 6 Gew.-%.

Das Waschen kann unter üblichen Bedingungen erfolgen und wie in den jeweiligen Waschprogrammen von handelsüblichen Waschmaschinen vorgesehen, zweckmäßig in einem Gesamtwaschverfahren, in welchem alle Bestandteile in der Flotte vorhanden sind und vorzugsweise zugegeben werden. Die Waschtemperatur kann ebenfalls in üblichen Bereichen schwanken, z.B. im Bereich von 15 - 95°C, wobei die für Buntwäsche und heute allgemein üblichen Temperaturen im Bereich von 30 - 60°C hier bevorzugt sind.

Es können beliebige Materialien gewaschen werden, so wie sie in Industrie und Haushalt für die jeweiligen Waschvorgänge vorgesehen sind, z.B. lose Fasern, Filamente, Fäden, Spulen, Gewebe, Gewirke, Vliesstoffe, offene Bahnen, Schlauchware, Samt, Filz, Tuftingware, Teppiche, strukturierte, poröse stoffähnliche Kunststoffmaterialien (wie sie für Haushalt und Bekleidung Verwendung finden) und insbesondere Halbfertig- und Fertigware. Die Substrate können aus beliebigen, üblichen Materialien bestehen, z.B. natürlicher oder regenerierter Cellulose (z.B. Baumwolle, Leinen, Hanf, Viskose), natürlichen Polyamiden (z.B. Wolle, Seide) oder synthetischen Materialien (z.B. Polyamiden, Polyester, Polyacrylnitrilen, Polypropylen oder Polyurethanen) und deren Gemischen. Besonders hervorzuheben sind daraus die cellulosehaltigen Substrate und vor allem buntes Waschgut, das gefärbte Cellulosesubstrate enthält.

Die erfindungsgemäßen Waschmittelzusätze sind mit den üblichen Waschmitteln, z.B. wie oben aufgezählt, gut verträglich und beeinträchtigen praktisch nicht deren Waschwirkung, sondern können sie sogar unterstützen. Sie verhindern überraschend gut ein Wiederaufziehen von abgebluteten Farbstoffen und Farbstoffabbauprodukten auf das gewaschene, insbesondere auf das mitgewaschene Material und lassen sich analog wie die sonstigen Waschflottenkomponenten aus dem gewaschenen Material herausspülen. Sie greifen das Waschgut nicht an. Sie zeichnen sich gegenüber den bekannten polymeren Farbübertragungsinhibitoren durch eine zumeist überlegene Leistung aus. Aufgrund der guten Wasserlöslichkeit ist eine problemlose Einarbeitung in flüssige Wasch- und Reinigungsformulierungen gegeben.

### Beispiele: Waschversuche im Launder-o-meter

Die Waschversuche wurden in einem Launder-o-meter bei 40°C durchgeführt. Die Waschzeit betrug 20 Minuten, die Waschmittelkonzentration 4 g/l WMP Testwaschmittel (Wäschereiforschung Krefeld), die Wasserhärte 16°dH.

In 400 ml Waschlauge wurden 1,25 g Baumwollgewebe, eingefärbt mit ®Diamin-Braun BR (eingetragenes Warenzeichen der Hoechst AG, Frankfurt) zusammen mit 5 g weißem Baumwollgewebe gewaschen.

Jeweils 1 Gew.-% (bzg. auf Testwaschmittel) der erfindungsgemäßen Farbübertragungsinhibitoren wurden der Waschlauge zugesetzt und der Weißgrad des weißen Gewebes nach dem Waschprozeß durch Remissionsmessung ermittelt. Als Vergleichssubstanz wurden 1,3 Gew.-% Polyvinylpyrrolidon bzg. auf das Testwaschmittel eingesetzt. In einem weiteren Vergleichsversuch wurde das reine WMP Testwaschmittel ohne Zusatz ausgeprüft.

| Verbindung | Remission des weißen Gewebes nach der Wäsche |
|---|---|
| ®Hostadrill 3118 | 59,9 % |
| ®Hostadrill 2825 | 60,8 % |
| ®Dispersant M | 60,2 % |
| ®Hostamer 3212 | 65,4 % |
| | |

| Vergleich | |
|---|---|
| Polyvinylpyrrolidon | 56,1 % |
| ohne Zusatz | 55,2 % |

## Patentansprüche

1. Verwendung von wasserlöslichen Copolymeren auf Basis von Acrylamidoalkylensulfonsäure, Vinylacetamid und gegebenenfalls weiteren Monomeren, enthaltend
5 - 90 Gew.-% Struktureinheiten der Formel worin
R¹ Wasserstoff oder Methyl,
R² C₂-C₁₀-Alkylen, bevorzugt C₂-C₆-Alkylen, besonders bevorzugt C₄-Alkylen und
Me Ammonium oder ein Alkalimetallion bedeutet,
5 - 95 Gew.-% Struktureinheiten der Formel worin
R³ und R⁴ unabhängig voneinander Wasserstoff, Methyl oder Ethyl oder R³ und R⁴ zusammen eine Propylengruppe, die unter Einschluß eines Restes einen Pyrrolidonrest bildet, bedeutet,
0 - 90 Gew.-% Struktureinheiten der Formel ${\text{-CH = CH - CH}}_{\text{2}} \text{-} {\text{N}}^{+} {\text{R}}^{\text{5}} {\text{R}}^{\text{6}} {\text{-CH}}_{\text{2}} {\text{-CH = CH-X}}^{\text{-}}$worin
X ein Halogen, vorzugsweise Chlorid
R⁵ und R⁶ unabhängig voneinander C₁-C₆-Alkyl, vorzugsweise C₁-C₃-Alkyl, insbesondere Methyl oder Ethyl bedeuten und
0 - 90 Gew.-% Struktureinheiten der Formel
- CHR⁷ - CHR⁸ -
worin
R⁷ Waserstoff oder Methyl und
R⁸ CONH₂, CON(CH₃)₂, Cyano, SO₃H, SO₃Me, C₆H₄SO₃H, C₆H₄SO₃Me, CH₂SO₃H, CH₂SO₃Mr, COOH, COOMe oder eine Estergruppe COOR, wobei R für C₁-C₁₅-Alkyl, vorzugsweise C₁-C₈-Alkyl steht, als
Waschmittelzusatz zur Verhinderung des Wiederaufziehens von abgelösten Farbstoffen und Farbstoffabbauprodukten.

2. Verwendung von Verbindungen nach Anspruch 1, dadurch gekennzeichnet, daß die eingesetzten Copolymere aus
40 - 90 Gew.-% Struktureinheiten der Formel (I),
10 - 60 Gew.-% Struktureinheiten der Formel (II) und
0 - 40 Gew.-% Struktureinheiten der Formel (III) bestehen.

3. Verwendung von Verbindungen nach Anspruch 1, dadurch gekennzeichnet, daß die eingesetzten Copolymere aus
40 - 70 Gew.-% 2-Acrylamido-2-methyl-propansulfonsäure oder Vinylsulfonsäure,
2 - 20 Gew.-% Vinylacetamid und
45 - 90 Gew.-% Acrylamid bestehen.

4. Verwendung von Verbindungen nach einem der Ansprüche 1 bis 3, dadurch gekennzeichnet, daß Copolymere mit einem Molekulargewicht (M_{w}) von 50 000 bis 20·10⁶ eingesetzt werden.

5. Verwendung nach Anspruch 1 als Zusatz für Textilwaschmittel, Waschmittelbooster und/oder Wäschenachbehandlungsmittel.

6. Verwendung gemäß Anspruch 5 als Zusatz zu industriellen Waschmitteln oder Haushaltswaschmitteln.

7. Waschmittel gekennzeichnet durch einen Gehalt an wasserlöslichen Copolymeren gemäß Anspruch 1, wobei diese Waschmittel frei sind von mit C₈-C₂₆-Fettsäuren veresterten Polyolen.

8. Waschmittel nach Anspruch 7, dadurch gekennzeichnet, daß es sich um Textilwaschmittel, Waschmittelbooster oder Wäschenachbehandlungsmittel handelt.

9. Waschmittel gemäß Anspruch 7, enthaltend anionische, nicht-ionische und/oder zwitterionische Tenside.

10. Waschmittel gemäß Anspruch 7 enthaltend Sequestriermittel, optische Aufheller, Enzyme, Bleichmittel und gegebenenfalls Stabilisatoren und Aktivatoren und/oder Waschalkalien.

## Claims

1. The use of a water-soluble copolymer based on acrylamidoalkylenesulfonic acid, vinylacetamide and, if appropriate, other monomers, comprising
5 - 90% by weight of structural units of the formula in which
R¹ is hydrogen or methyl,
R² is C₂-C₁₀-alkylene, preferably C₂-C₆-alkylene, particularly preferably C₄-alkylene, and
Me is ammonium or an alkali metal ion,
5 - 95% by weight of structural units of the formula in which
R³ and R⁴ independently of one another are hydrogen, methyl or ethyl, or R³ and R⁴ together are a propylene group which, including a radical forms a pyrrolidone radical,
0 - 90% by weight of structural units of the formula ${\text{-CH = CH - CH}}_{\text{2}} \text{-} {\text{N}}^{+} {\text{R}}^{\text{5}} {\text{R}}^{\text{6}} {\text{-CH}}_{\text{2}} {\text{-CH = CH-X}}^{\text{-}}$in which
X is a halogen, preferably chloride,
R⁵ and R⁶ independently of one another are C₁-C₆-alkyl, preferably C₁-C₃-alkyl, in particular methyl or ethyl, and
0 - 90% by weight of structural units of the formula
-CHR⁷-CHR⁸-
in which
R⁷ is hydrogen or methyl and
R⁸ is CONH₂, CON(CH₃)₂, cyano, SO₃H, SO₃Me, C₆H₄SO₃H, C₆H₄SO₃Me, CH₂SO₃H, CH₂SO₃Mr, COOH, COOMe or an ester group COOR, in which R is C₁-C₁₅-alkyl, preferably C₁-C₈-alkyl,
as a detergent additive for preventing reabsorption of detached dyestuffs and dyestuff degradation products.

2. The use of a compound as claimed in claim 1, wherein the copolymer employed comprises
40 - 90% by weight of structural units of the formula (I),
10 - 60% by weight of structural units of the formula (II) and
0 - 40% by weight of structural units of the formula (III).

3. The use of a compound as claimed in claim 1, wherein the copolymer employed comprises
40 - 70% by weight of 2-acrylamido-2-methyl-propanesulfonic acid or vinylsulfonic acid,
2 - 20% by weight of vinylacetamide and
45 - 90% by weight of acrylamide.

4. The use of a compound as claimed in one of claims 1 to 3, wherein a copolymer having a molecular weight (M_{w}) of 50,000 to 20·10⁶ is employed.

5. The use as claimed in claim 1 as an additive for a textile detergent, detergent booster and/or laundry aftertreatment composition.

6. The use as claimed in claim 5 as an additive for an industrial detergent or domestic detergent.

7. A detergent which contains a water-soluble copolymer as claimed in claim 1, said detergent being free from polyols esterified with C₈-C₂₆ fatty acids.

8. A detergent as claimed in claim 7 which is a textile detergent, detergent booster or laundry aftertreatment composition.

9. A detergent as claimed in claim 7, comprising an anionic, nonionic and/or zwitterionic surfactant.

10. A detergent as claimed in claim 7 comprising sequestering agents, optical brighteners, enzymes, bleaching agents and if appropriate stabilizers and activators and/or washing alkalis.

## Revendications

1. Utilisation de copolymères hydrosolubles à base d'acide acrylamidoalkylène-sulfonique, de vinylacétamide et éventuellement d'autres monomères, contenant
5 - 90% en poids de motifs de structure de formule dans laquelle
R¹ représente un atome d'hydrogène ou un groupe méthyle,
R² représente un groupe alkylène en C₂-C₁₀, de préférence alkylène en C₂-C₆, de manière particulièrement préférée alkylène en C₄ et
Me représente un ion ammonium ou un ion de métal alcalin,
5 - 95% en poids de motifs de structure de formule dans laquelle
R³ et R⁴ représentent indépendamment l'un de l'autre un atome d'hydrogène, un groupe méthyle ou éthyle ou R³ et R⁴ représentent ensemble un groupe propylène, qui par inclusion d'un groupe forme un groupe pyrrolidone,
0 - 90% en poids de motifs de structure de formule ${\text{- CH = CH - CH}}_{\text{2}} \text{-} {\text{N}}^{+} {\text{R}}^{\text{5}} {\text{R}}^{\text{6}} {\text{- CH}}_{\text{2}} {\text{- CH = CH - X}}^{\text{-}}$dans laquelle
X représente un ion halogène, de préférence un chlorure
R⁵ et R⁶ représentent indépendamment l'un de l'autre un groupe alkyle en C₁-C₆, de préférence alkyle en C₁-C₃, en particulier méthyle ou éthyle et
0 - 90% en poids de motifs de structure de formule
- CHR⁷ - CHR⁸ -
dans laquelle
R⁷ représente un atome d'hydrogène ou un groupe méthyle et
R⁸ représente un groupe CONH₂, CON(CH₃)₂, cyano, SO₃H, SO₃Me, C₆H₄SO₃H, C₆H₄SO₃Me, CH₂SO₃H, CH₂SO₃Mr, COOH, COOMe ou un groupe ester COOR, dans lequel R représente un groupe alkyle en C₁-C₁₅, de préférence alkyle en C₁-C₈, comme
additif de détergents pour empêcher la réabsorption de colorants et de produits de dégradation de colorants décollés des substrats.

2. Utilisation de composés selon la revendication 1, caractérisée en ce que les copolymères utilisés sont constitués de
40 - 90% en poids de motifs de structure de formule (I),
10 - 60% en poids de motifs de structure de formule (II) et de
0 - 40% en poids de motifs de structure de formule (III).

3. Utilisation de composés selon la revendication 1, caractérisée en ce que les copolymères utilisés sont constitués de
40 - 70% en poids d'acide 2-acrylamido-2-méthyl-propane-sulfonique ou d'acide vinylsulfonique,
2 - 20% en poids de vinylacétamide et de
45 - 90% en poids d'acrylamide.

4. Utilisation de composés selon l'une des revendications 1 à 3, caractérisée en ce que l'on utilise des copolymères ayant une masse moléculaire en masse (Mₘ) de 50 000 à 20·10⁶.

5. Utilisation selon la revendication 1 comme additif de détergent pour textiles, renforçateur de détergents et/ou agent de traitement après lavage.

6. Utilisation selon la revendication 5 comme additif pour détergents industriels ou détergents ménagers.

7. Détergents caractérisés par une teneur en copolymères hydrosolubles selon la revendication 1, dans lesquels ces détergents sont exempts de polyols estérifiés avec des acides gras en C₈-C₂₆.

8. Détergents selon la revendication 7, caractérisés en ce qu'il s'agit de détergents pour textiles, de renforçateurs de détergents et/ou d'agents de traitement après lavage.

9. Détergents selon la revendication 7, contenant des agents tensioactifs anioniques, non ioniques et/ou zwitterioniques.

10. Détergents selon la revendication 7, contenant des agents séquestrants, des azurants optiques, des enzymes, des agents de blanchiment et éventuellement des stabilisants et des activants et/ou des détergents alcalins.
